# EUROPÄISCHE PATENTSCHRIFT

(11) **EP 0 390 033 B1**
(45) Veröffentlichungstag und Bekanntmachung des Hinweises auf die Patenterteilung: **16.06.1993**
(21) Anmeldenummer: 90105701.8
(22) Anmeldetag: 26.03.1990
(51) Int. Cl.: C25F 3/04, B41N 3/03

(54) **Verfahren und Vorrichtung zum Aufrauhen eines Trägers für lichtempfindliche Schichten**
Process and apparatus for roughening a support for photosensitive layers
Procédé et dispositif de grainage d'un support pour des couches photosensibles

(30) Priorität: 30.03.1989 DE 3910213
(43) Veröffentlichungstag der Anmeldung: 03.10.1990
(73) Patentinhaber: HOECHST AKTIENGESELLSCHAFT, 65926 Frankfurt am Main (DE)
(72) Erfinder: Stroszynski, Joachim, Dipl.-Ing,, D-6200 Wiesbaden (DE); Lehmann, Peter, Dr. Dipl.-Chem., D-6233 Kelkheim (DE); Börgerding, Heinz, Dipl.-Ing., D-6229 Walluf (DE)

(56) Entgegenhaltungen:
- US-A- 4 336 113

## Beschreibung

Die Erfindung betrifft ein Verfahren zum Aufrauhen eines Trägers für lichtempfindliche Schichten, dessen Oberfläche mechanisch und anschließend elektrochemisch in einem wäßrigen Elektrolytbad durch Anlegen eines Dreh- oder Wechselstroms an die dem Träger gegenüberliegenden Elektroden aufgerauht wird.

Derartige Träger werden für die Herstellung vorsensibilisierter Druckplatten verwendet, wobei das Material der Träger, die in Platten- oder Bandform verarbeitet werden, ein Metall ist, insbesondere Aluminium. Die Aufrauhung von beispielsweise Aluminiumbändern für die Herstellung von Druckplatten erfolgt mechanisch, elektrochemisch oder in Kombination eines mechanischen und elektrochemischen Aufrauhverfahrens. Dabei wird angestrebt, daß die für die Wasserführung und die Haftung der lichtempfindlichen Schicht benutzte Aluminiumoberfläche eine bestimmte Struktur und Gleichmäßigkeit aufweist. Beim mechanischen Aufrauhen besitzen die Oberflächenstrukturen pyramidenähnliche Formen, während elektrochemisch aufgerauhte Aluminiumoberflächen eine schwammartige Struktur mit vielen Näpfchen und Vertiefungen haben.

Die mechanische Aufrauhung hat gegenüber der rein elektrochemischen Aufrauhung den Vorteil des kleineren spezifischen Energieverbrauchs je Quadratmeter Oberfläche des Trägers, jedoch den Nachteil einer zu groben Oberfläche, auf der neben den pyramidalen Strukturen noch kristalline Strukturen vorhanden sind.

Mechanische Aufrauhverfahren sind im allgemeinen Körnungsverfahren, wie Draht- oder Bürstenkörnung, oder Schmirgelschleifen, während die elektrochemische Aufrauhung im allgemeinen durch eine elektrolytische Ätzung in einer wäßrigen Elektrolytlösung erfolgt.

In dem deutschen Patent 19 62 728 ist ein Verfahren zum kontinuierlichen Erzeugen einer lithographischen Oberfläche auf einem Metallband durch Naßschleifen und elektrochemische Behandlung in einem Elektrolyten beschrieben, bei dem man zum Nässen der Metalloberfläche während des Schleifens den Elektrolyten verwendet und die elektrochemische Behandlung im unmittelbaren Anschluß an das Schleifen durchgeführt wird. Dazu ist in dem Elektrolyten ein feinkörniges Schleifmittel suspendiert, und die Schleifmittelsuspension wird in einem über die gesamte Breite des Metallbandes sich erstreckenden Breitstrahl auf das bewegte Band aufgestrahlt. Der Elektrolyt ist beispielsweise ein wäßriges saures oder wäßriges alkalisches Bad.

Bei dem in der DE-OS 21 30 391 beschriebenen Körnungsverfahren wird die Aluminiumplatte zunächst durch Schleifen mit einer feuchten Schmirgelmasse aufgerauht, und nach dem Spülen und gegebenenfalls Reinigen der Platte wird die gekörnte Oberfläche der Aluminiumplatte in einer Schwefelsäurelösung mit Gleichstrom bei einer Spannung im Bereich von etwa 10 bis 20 V und einer Stromdichte im Bereich von etwa 1 bis 2,2 A/dm² gekörnter Oberfläche anodisiert. Zuletzt wird die gekörnte und anodisierte Oberfläche der Aluminiumplatte mit einer Grundiersubstanz zur Verbesserung der Bindung der auf die Oberfläche aufzubringenden lichtempfindlichen Schicht mit dem Trägermaterial behandelt.

Aus der DE-AS 26 50 762 ist ein Verfahren zur elektrolytischen Körnung von Aluminiumsubstraten für die Lithographie mittels Wechselstrom in einem im wesentlichen Chlorwasserstoffsäure oder Salpetersäure enthaltenden Elektrolyten bekannt, wobei bei diesem Verfahren eine Wechselspannung angelegt wird, deren Anodenspannung größer ist als die Kathodenspannung und das Verhältnis des kathodischen coulombischen Eingangs zu dem anodischen coulombischen Eingang kleiner als 1 ist. Die anodische Halbperiodenzeit des Wechselstroms wird gleich oder geringer als die kathodische Halbperiodenzeit eingestellt. Der Durchmesser und die Tiefe der Poren bzw. Löcher in der Oberfläche des Aluminiumsubstrats können beliebig eingestellt werden, indem ein geeignetes Verhältnis des kathodischen zu anodischen coulombischen Eingang, bestimmt durch die Spannungseinstellung, ausgewählt wird. Die Frequenz des regulierten Wechselstroms ist nicht auf den üblichen Wechselstromfrequenzbereich, d.h. 50 bis 60 Hz, beschränkt. Mit höheren Frequenzen werden feinere Poren auf der gekörnten Oberfläche erhalten.

In der deutschen Patentschrift 30 12 135 ist ein Verfahren zur Herstellung eines Trägers für lithographische Druckplatten beschrieben, bei dem die Oberfläche einer Aluminiumplatte durch Naßschleifen mechanisch aufgerauht wird, Aluminium von der Oberfläche der Platte chemisch geätzt wird und anschließend ein elektrischer Strom mit einer Wellenform, die durch alternierende Änderung der Polarität erhalten wird, an die Platte in einer sauren wäßrigen Lösung so angelegt wird, daß das Verhältnis der mit der Platte als Anode gebildeten Ladungsmenge zu der mit der Platte als Kathode gebildeten Ladungsmenge bei 0,5/1 bis 1,0/1 liegt. Die Elektrolyse wird so durchgeführt, daß die Stromdichte, falls die Platte die Anode ist, nicht weniger als 20 A/dm² beträgt und die mit der Platte als Anode gebildete Ladungsmenge 200 Coulomb/dm² oder weniger beträgt, und die Anoden- und Kathodenspannungen bei 1 bis 50 V liegen. Zuletzt wird die Platte einer anodischen Oberflächenoxidation unterzogen.

Bei der Kombination der mechanischen und der elektrochemischen Aufrauhung wird angestrebt, die Vorteile beider Verfahren miteinander zu verknüpfen. Dabei wird erwartet, daß die mechanisch aufgerauhte Oberfläche des Metallträgers durch Näpfchen und Vertiefungen, die durch die elektrochemische Aufrauhung entstehen, fein überlagert wird. Dabei zeigt sich jedoch in unerwünschter Weise, daß neben den pyramidalen Strukturen der mechanischen Aufrauhung relativ große Löcher auftreten, die durch die elektrochemische Aufrauhung entstehen. Um halbwegs brauchbare Ergebnisse zu erzielen, muß an die mechanische Aufrauhung eine unverhältnismäßig starke elektrochemische Aufrauhung anschließen, wodurch der Stromverbrauch sehr stark ansteigt, bedingt durch die entstehenden Löcher der elektrochemischen Aufrauhung. Die Ursache für die Löcher sind eine zu hohe und zu lange Stromeinwirkung, die andererseits wieder erforderlich ist, um die Verteilung der Löcher sehr gleichmäßig zu gestalten. Ebenso problematisch ist bei der Überlagerung der mechanisch aufgerauhten Oberfläche eines Metallträgers mit elektrochemischer Aufrauhung mittels Wechselstrom bei sehr hoher Arbeitsgeschwindigkeit des Metallträgers die Entstehung sogenannter elektrischer Querschläge im Takt der Wechselstromspannung, wobei diese Querschläge in Streifenform auf der Oberfläche des Metallträgers sichtbar sind. Die Ursache dieser störenden Querschläge ist aller Wahrscheinlichkeit nach der ständige Polaritätswechsel des an die Elektroden anliegenden Wechselstroms.

Aufgabe der Erfindung ist es, ein Verfahren der eingangs beschriebenen Art so zu verbessern, daß die Oberfläche eines mit hoher Arbeitsgeschwindigkeit bewegten Trägers für lichtempfindliche Schichten mechanisch und elektrochemisch so aufgerauht wird, daß die der mechanischen pyramidalen aufgerauhten Oberfläche des Trägers überlagerte elektrochemische Aufrauhung aus gleichmäßig und fein verteilten Näpfchen und Vertiefungen besteht, und weder Löcher noch sichtbare Querschläge aufweist.

Diese Aufgabe wird nach einem Verfahren gemäß des Oberbegriffs des Anspruchs 1 in der Weise gelöst, daß die Frequenz des Dreh- oder Wechselstroms größer gleich 50 Hz bis 300 Hz gewählt wird und daß mit wachsender Transportgeschwindigkeit des Trägers durch das Elektrolytbad die Frequenz höher eingestellt wird.

Der Träger wird verfahrensgemäß mit einer konstanten Geschwindigkeit zwischen 50 und 150 m/min durch das Elektrolytbad bewegt, und die Dreh- oder Wechselstromfrequenz wird so gewählt, daß ein Abstand t der elektrischen Querschläge auf der Trägeroberfläche, die im Takt der Polaritätsänderungen des Dreh- oder Wechselstrom gebildet werden, kleiner/gleich 15 mm ist.

Insbesondere wird der Abstand t der elektrischen Querschläge auf der Trägeroberfläche gemäß der Beziehung t = v/f, mit der Trägertransportgeschwindigkeit v in mm/sec und der Dreh- oder Wechselstromfrequenz f in Hz (1/sec), im Bereich von 3 bis 15 mm gewählt.

Durch den Einsatz von Wechsel- oder Drehstrom mit wesentlich höherer Frequenz als 50 Hz wird der Abstand t der Querschläge so weit verringert, daß es zu einem gleichmäßigen Erscheinungsbild auf der Oberfläche des Trägers kommt. Hierzu kann die Frequenz des Stroms beispielsweise bis auf 300 Hz angehoben werden. Bei einer Geschwindikgeit von 100 m/min ist der Abstand t der elektrischen Querschläge dann auf der Trägeroberfläche bei einer Dreh- oder Wechselstromfrequenz von 300 Hz kleiner/gleich 6 mm.

Die Stromdichte der Elektroden, die in das wäßrige Elektrolytbad eintauchen, betragt 5 bis 50 % der Stromdichte der Elektroden, die mit einer Dreh- oder Wechselstromfrequenz von 50 Hz für die rein elektrochemische Aufrauhung betrieben werden. Insbesondere beträgt die Stromdichte der Elektroden 10 bis 20 % der Stromdichte der Elektroden, die mit einer Dreh- oder Wechselstromfrequenz von 50 Hz für die rein elektrochemische Aufrauhung betrieben werden, und liegt diese erstgenannte Stromdichte im Bereich von 250 bis 1400 A/m².

Durch die hohe Arbeitsgeschwindigkeit erfolgt eine Reduzierung der Einwirkdauer des elektrischen Stromes für die elektrochemische Aufrauhung auf die Metalloberfläche, und da darüber hinaus auch der spezifische Stromverbrauch gegenüber der rein elektrochemischen Aufrauhung entsprechend verringert wird, unterbleibt die unerwünschte Lochbildung. Es wird ein sehr gleichmäßiges Aufrauhbild der Oberfläche des Metallträgers auch bei sehr hohen Arbeitsgeschwindigkeiten erreicht, und mit der Erhöhung der Stromfrequenz wird gleichzeitig die Einwirkdauer je Zeiteinheit verringert, was gleichfalls der Lochbildung entgegenwirkt.

Die Vorrichtung zur Durchführung des Verfahrens umfaßt Elektroden in dem Elektrolytbad, die mit der Sekundärseite eines ersten Drehstromtransformators verbunden sind, dessen Primärseite über einen Drehstromfrequenzumsetzer an Regel- und einen Leistungstransformator für Drehstrom angeschlossen ist.

In Ausgestaltung der Erfindung setzt der Drehstromfrequenzumsetzer die Netzfrequenz des Drehstroms in einem Bereich von größer/gleich 50 bis 300 Hz, bei einer Spannung zwischen 1 bis 380 V für die einzelnen Phasen des Drehstromes, um, die über Leitungen eingespeist werden. Dabei ist der Drehstromtransformator in Stern- oder Dreieckschaltung geschaltet. Ferner sind weitere Elektroden in einem Elektrolytbad mit der Sekundärseite eines zweiten Drehstromtransformators verbunden, dessen Primärseite über einen Drehstrom-Regel- und einen Leistungstransformator an Drehstrom angeschlossen ist. Der zweite Drehstromtransformator ist gleichfalls in Stern- oder Dreieckschaltung geschaltet. Die weiteren Elektroden sind am Anfang und/oder am Ende des Elektrolytbades angeordnet, und dem Drehstrom-Regeltransformator wird Drehstrom mit Netzfrequenz über Leitungen eingespeist. Bei einer anderen Ausführungsform der Erfindung wird anstelle von Drehstrom Wechselstrom verwendet, und es ist je ein Elektrodenpaar in einem Elektrolytbad mit der Sekundärseite eines Wechselstromtransformators verbunden, und ferner die Primärseite jedes Wechselstromtransformators über einen Wechselstromfrequenzumsetzer an Wechselstrom angeschlossen. Jeder der Wechselstromfrequenzumsetzer arbeitet dabei in einem Frequenzbereich größer/gleich 50 Hz bis 300 Hz, bei einer Spannung von 1 bis 380 V des Wechselstroms.

Die Erfindung wird im folgenden anhand der Zeichnungen einiger Ausführungsbeispiele näher erläutert. Es zeigen:
- Fig. 1: schematisch eine erste Ausführungsform der erfindungsgemäßen Vorrichtung, deren Elektroden mit frequenzumgesetztem Drehstrom beaufschlagt sind,
- Fig. 2: schematisch eine zweite Ausführungsform der Vorrichtung, bei der zusätzlich zu den Elektroden der ersten Ausführungsform weitere Elektroden vorhanden sind, die mit netzfrequentem Drehstrom arbeiten,
- Fig. 3: schematisch eine dritte Ausführungsform der Vorrichtung, deren Elektrodenpaare mit frequenzumgesetztem Wechselstrom beaufschlagt sind
und
- Fig. 4: schematisch eine vierte Ausführungsform der Vorrichtung, bei der zusätzlich zu den Elektrodenpaaren der dritten Ausführungsform weitere Elektrodenpaare vorhanden sind, an denen netzfrequenter Wechselstrom anliegt.

Die in Figur 1 schematisch gezeigte Vorrichtung besteht aus einem Elektrolytbad 1, dessen Elektrolyt beispielsweise verdünnte wäßrige Schwefel-, Salpeter- oder Chlorwasserstoffsäure sein kann. Ein Träger 2 in Bandform bewegt sich in Laufrichtung A durch das Elektrolytbad 1. In Figur 1 ist nur die Vorrichtung zur elektrochemischen Aufrauhung der Oberfläche des Trägers 2 dargestellt, nicht jedoch die Teile der Vorrichtung bzw. Anlage, in welcher die mechanische Aufrauhung der Trägeroberfläche vorgenommen wird. Derartige Anlagen- bzw. Vorrichtungsteile sind ausführlich in der deutschen Offenlegungsschrift 19 62 729 und der deutschen Patentschrift 19 62 728 dargestellt und beschrieben.

Im Abstand zu dem Träger 2 sind in dem Elektrolytbad 1 Elektroden 3, 4 und 5 angeordnet, die an drei nicht näher bezeichneten Wicklungen der Sekundärseite eines ersten Drehstromtransformators 6 angeschlossen sind. Die entsprechenden drei Wicklungen auf der Primärseite des Drehstromtransformators 6 sind mit einem Drehstromfrequenzumsetzer 7 verbunden, der über Leitungen L1, L2 und L3 an nicht gezeigten Regeltransformatoren, die von einem gemeinsamen Leistungstransformator für Drehstrom gespeist werden, angeschlossen ist. Der Drehstromfrequenzumsetzer 7 ermöglicht es, den mit der Netzfrequenz von 50 Hz eingespeisten Drehstrom in einen Drehstrom im Frequenzbereich größer/gleich 50 Hz bis 300 Hz umzusetzen. Dabei wird die Frequenz des Drehstroms größer als die Netzfrequenz von 50 Hz gewählt, und mit wachsender Transportgeschwindigkeit des Trägers 2 durch das Elektrolytbad 1 wird auch die umgesetzte Frequenz höher eingestellt. Der Träger 2 durchläuft das Elektrolytbad 1 im allgemeinen mit einer konstanten Geschwindigkeit, die zwischen 50 bis 150 m/min gewählt werden kann.

Bei einer sehr hohen Transportgeschwindigkeit v von beispielsweise 100 m/min treten bei einer Frequenz f = 50 Hz des an die Elektroden 3, 4 und 5 angelegten Drehstroms, entsprechend der Beziehung t = v/f, mit der Transportgeschwindigkeit v in mm /sec, der Stromfrequenz in Hz bzw. 1/sec und dem Abstand t in mm der sogenannten Querschläge auf der Oberfläche des Trägers 2, Abstände t von 33,3 mm auf. Diese elektrischen Querschläge werden entsprechend den Polaritätsänderungen der Elektroden 3, 4 und 5 durch den angelegten Dreh- bzw. Wechselstrom verursacht.

Die Vorrichtung nach der Erfindung wird zur Vergleichmäßigung dieser Querschläge so betrieben, daß die frei wählbaren Parameter, nämlich die Transportgeschwindigkeit des Trägers 2 und die Frequenz des an die Elektroden 3, 4 und 5 angelegten Stromes, so gewählt werden, daß der Abstand t der Querschläge kleiner/gleich 15 mm ist, insbesondere 6 mm beträgt.

Die Stromdichte der Elektroden 3, 4 und 5 beträgt 5 bis 50 %, insbesondere 10 bis 20 % der Stromdichte der Elektroden, die mit einer Dreh- oder Wechselstromfrequenz von 50 Hz für die rein elektrochemische Aufrauhung betrieben werden. Größenordnungsmäßig liegt die Stromdichte der Elektroden 3, 4 und 5 im Bereich von 250 bis 1400 A/m².

Sobald die elektrochemische Aufrauhung im Elektrolytbad 1 beendet ist, wird der Träger 2 beispielsweise ohne Zwischenbeizung gespült und elektrochemisch anodisiert.

Die dem Drehstromfrequenzumsetzer 7 eingespeisten Ströme haben Spannungen, die im Bereich von 1 bis 380 V liegen, und werden spannungsmäßig so transformiert, daß die an den Elektroden 3, 4 und 5 anliegenden Spannungen zwischen 20 und 50 V, insbesondere 35 V, liegen.

Die Ausführungsform der Vorrichtung nach Figur 2 umfaßt ein Elektrolytbad 11, durch das der Träger 2 hindurchtransportiert wird. Zusätzlich zu den Elektroden 3, 4 und 5 befinden sich weitere Elektroden 8, 9 und 10 in dem Elektrolytbad 11, das einen Elektrolyten der gleichen Konsistenz wie das Elektrolytbad 1 der Ausführungsform nach Figur 1 enthalten kann. Die Laufrichtung des Trägers 2 ist in Figur 2 nicht dargestellt, da sich dieser entweder von links nach rechts oder von rechts nach links bewegen kann. Dies bedeutet, daß bei der Bewegungsrichtung von links nach rechts die Elektroden 8, 9 und 10 am Ende des Elektrolytbades angeordnet sind und bei der dazu entgegengesetzten Bewegungsrichtung des Trägers 2 die Elektroden 8, 9, 10 am Anfang des Elektrolytbades 11 sich befinden.

Die Elektroden 8, 9 und 10 sind mit den entsprechenden, nicht näher bezeichneten Wicklungen der Sekundärseite eines zweiten Drehstromtransformators 13 verbunden. Die entsprechenden Wicklungen auf der Primärseite des zweiten Drehstromtransformators 13 sind über einen Drehstrom-Regeltransformator 12 und einen nicht gezeigten Leistungstransformator an Drehstrom angeschlossen. Der zweite Drehstromtransformator 13 ist in Stern- oder Dreieckschaltung geschaltet. Der Anschluß des Drehstrom-Regeltransformators 12 an den nicht gezeigten Leistungstransformator erfolgt über Leitungen L1, L2 und L3. Dem Drehstrom-Regeltransformator 12 wird Drehstrom mit Netzfrequenz, d.h. mit 50 Hz, über die Leitungen L1, L2 und L3 eingespeist, eine Frequenzumsetzung, wie im Falle der Elektroden 3, 4 und 5, findet nicht statt.

Obgleich dies in Figur 2 nicht dargestellt ist, können, analog zu den Elektroden 8, 9 und 10, weitere drei Elektroden in einem entsprechend größeren Elektrolytbad 11 links von den Elektroden 3, 4 und 5 angeordnet werden. Ein derartiger Aufbau läuft darauf hinaus, daß sowohl am Anfang als auch am Ende eines erweiterten Elektrolytbades 11 jeweils ein Satz von drei Elektroden vorhanden ist, die mit Drehstrom mit Netzfrequenz beaufschlagt werden, während der mittlere Satz der Elektroden 3, 4 und 5 mit Drehstrom höherer Frequenz als Netzfrequenz betrieben wird. Ebenso ist es, wie schon erwähnt, in bevorzugter Weise möglich, daß die Elektroden 3, 4 und 5 am Anfang oder am Ende des Elektrolytbades angeordnet sind und mit den Elektroden 8, 9 und 10, die dann hinter bzw. vor den Elektroden 3, 4 und 5 sich befinden, zusammenarbeiten.

Die dritte Ausführungsform der Vorrichtung nach der Erfindung, wie sie in Figur 3 schematisch dargestellt ist, unterscheidet sich gegenüber der ersten Ausführungsform nach Figur 1 dadurch, daß anstelle der einzelnen, mit Drehstrom höherer Frequenz als Netzfrequenz beaufschlagten Elektroden Elektrodenpaare 14, 15; 16, 17 und 18, 19 in einem Elektrolytbad 20 vorhanden sind, durch das der Träger 2 in Laufrichtung A hindurchläuft. Der Elektrolyt im Elektrolytbad 20 hat die gleiche Zusammensetzung, wie sie anhand von Figur 1 beschrieben wurde. Je eines der Elektrodenpaare 14, 15; 16, 17 und 18, 19 ist mit der Sekundärseite eines zugehörigen Wechselstromtransformators 21, 22 bzw. 23 verbunden. Primärseitig ist jeder Wechselstromtransformator über einen Wechselstromfrequenzumsetzer 24, 25 und 26 an Wechselstrom angeschlossen. Der Wechselstrom wird über Leitungen L1, L2 des Frequenzumsetzers 24, Leitungen L2, L1 des Frequenzumsetzers 25 und Leitungen L1, L2 des Frequenzumsetzers 26 eingespeist. Die Symbole L1 und L2 stehen für die beiden Phasenleitungen für Wechselstrom. Die elektrochemische Aufrauhung erfolgt hierbei gemäß dem sogenannten Mittelleiterverfahren, d.h. der Wechselstromkreis des einen Elektrodenpaares 14, 15 ist über den Elektrolyten des Elektrolytbades 20, den unterhalb der beiden Elektroden 14, 15 befindlichen Abschnitt des Trägers 2 und die Sekundärwicklung des Wechselstromtransformators 21 geschlossen. Jeder der Wechselstromfrequenzumsetzer 24, 25, 26 wird in einem Frequenzbereich größer/gleich 50 Hz bis 300 Hz, bei einer Spannung von 1 bis 380 V des Wechselstroms betrieben.

Die vierte, in Figur 4 gezeigte Ausführungsform der Vorrichtung umfaßt ein Elektrolytbad 31, durch das der Träger 2 hindurchtransportiert wird. Ähnlich wie bei der Ausführungsform nach Figur 2, ist in Figur 4 die Laufrichtung des Trägers 2 nicht eingezeichnet, da sich dieser entweder von links nach rechts oder von rechts nach links durch das Elektrolytbad 31 bewegen kann. Bei dieser Ausführungsform sind zusätzlich zu den in Figur 3 vorhandenen Elektrodenpaaren weitere Elektrodenpaare 27, 28 und 29, 30 im Elektrolytbad 31 vorhanden. Diese Elektrodenpaare sind mit den Wicklungen auf den Sekundärseiten von Wechselstromtransformatoren 32 und 33 verbunden, die primärseitig über Wechselstrom-Regeltransformatoren 34 und 35 mit netzfrequentem Wechselstrom gespeist werden. Die Elektrodenpaare 14, 15; 16, 17; 18, 19 sind entweder am Anfang oder am Ende des Elektrolytbades 31 angeordnet. In diesem Zusammenhang ist darauf hinzuweisen, daß in Figur 4 aus Vereinfachungsgründen nur das eine Elektrodenpaar 18, 19 gemäß der dritten Ausführungsform nach Figur 3 dargestellt ist und die links davon liegenden Elektrodenpaare 16, 17 und 14, 15 der Figur 3 weggelassen wurden. Obgleich dies zeichnerisch nicht gezeigt ist, ist desweiteren eine Anordnung möglich, bei der sowohl am Anfang als auch am Ende eines erweiterten Elektrolytbades 31 jeweils zwei Elektrodenpaare angeordnet sind, die mit netzfrequentem Wechselstrom betrieben werden, der über Wechselstrom-Regeltransformatoren und Wechselstrom-Transformatoren mit konstantem Übersetzungsverhältnis, wie dies der Fall bei den Transformatoren 32 und 33 ist, an die Elektrodenpaare angelegt wird. Die eingespeisten Wechselströme, unabhängig davon, ob sie frequenzumgesetzt werden oder Netzfrequenz aufweisen, besitzen eine Spannungshöhe im Bereich von 1 bis 380 V. Die Frequenzumsetzung der Netzfrequenz der eingespeisten Wechselströme bewegt sich im Bereich von größer/gleich 50 Hz bis 300 Hz. Die Stromdichte an den mit Wechselstrom beaufschlagten Elektroden beträgt 5 bis 50 %, insbesondere 10 bis 20 % der Stromdichte an den Elektroden für die rein elektrochemische Aufrauhung.

Mit den Vorrichtungen nach der Erfindung wird eine Überlagerung der mechanisch aufgerauhten Oberfläche des Trägers 2, beispielsweise durch Naßbürsten mit einer Suspension aus Bims- und/oder Quarzmehl, durch eine elektrochemische Aufrauhung erreicht, wobei die Stromfrequenzen der an den Elektroden anliegenden Dreh- oder Wechselströmen im allgemeinen wesentlich höher als 50 Hz sind. Es wird dabei ein optisch querschlagfreies Aufrauhbild, eine feine Überlagerung der mechanisch aufgerauhten Oberfläche des Trägers durch die elektrochemisch erzeugte Aufrauhung, geringerer spezifischer Stromverbrauch und eine sehr hohe Arbeitsgeschwindigkeit für den Träger, bis zu 150 m/min, erzielt. Die Rauhtiefe der mechanisch aufgerauhten Oberfläche des Trägers ist dabei wesentlich größer als die Rauhtiefe, die durch die elektrochemische Aufrauhung erhalten wird. Die Oberfläche des Trägers ist vergleichsweise hell, und die mit einem derartigen Träger hergestellte Druckplatte zeigt nach der Entwicklung keinerlei Farbschleier.

## Patentansprüche

1. Verfahren zum Aufrauhen eines Trägers für lichtempfindliche Schichten, dessen Oberfläche mechanisch und anschließend elektrochemisch in einem wäßrigen Elektrolytbad durch Anlegen eines Dreh- oder Wechselstroms an die dem Träger gegenüberliegenden Elektroden aufgerauht wird, dadurch gekennzeichnet, daß die Frequenz des Dreh- oder Wechselstroms größer/gleich 50 Hz bis 300 Hz gewählt wird und daß mit wachsender Transportgeschwindigkeit des Trägers durch das Elektrolytbad die Frequenz höher eingestellt wird.

2. Verfahren nach Anspruch 1, dadurch gekennzeichnet, daß der Träger mit einer konstanten Geschwindigkeit zwischen 50 und 150 m/min durch das Elektrolytbad bewegt wird und daß die Dreh- oder Wechselstromfrequenz so gewählt wird, daß ein Abstand t der elektrischen Querschläge auf der Trägeroberfläche, die im Takt der Polaritätsänderungen des Dreh- oder Wechselstroms gebildet werden, kleiner/gleich 15 mm ist.

3. Verfahren nach Anspruch 2, dadurch gekennzeichnet, daß der Abstand t der elektrischen Querschläge auf der Trägeroberfläche gemäß der Beziehung t = v/f, mit der Trägertransportgeschwindigkeit v in mm/sec und der Dreh- oder Wechselstromfrequenz f in Hz (1/sec), im Bereich von 3 bis 15 mm gewählt wird.

4. Verfahren nach Anspruch 3, dadurch gekennzeichnet, daß der Abstand t der elektrischen Querschläge auf der Trägeroberfläche bei einer Dreh- oder Wechselstromfrequenz von 300 Hz kleiner/gleich 6 mm gewählt wird.

5. Verfahren nach den Ansprüchen 1 bis 4, dadurch gekennzeichnet, daß die Stromdichte der Elektroden, die in das wäßrige Elektrolytbad eintauchen, 5 bis 50 % der Stromdichte der Elektroden beträgt, die mit einer Dreh- oder Wechselstromfrequenz von 50 Hz für die rein elektrochemische Aufrauhung betrieben werden.

6. Verfahren nach Anspruch 5, dadurch gekennzeichnet, daß die Stromdichte der Elektroden, die in das wäßrige Elektrolytbad eintauchen, 10 bis 20 % der Stromdichte der Elektroden beträgt, die mit einer Dreh- oder Wechselstromfrequenz von 50 Hz für die rein elektrochemische Aufrauhung betrieben werden, und daß die erstgenannte Stromdichte 250 bis 1400 A/m² beträgt.

7. Verfahren nach den Ansprüchen 1 bis 6, dadurch gekennzeichnet, daß nach der elektrochemischen Aufrauhung ohne Zwischenbeizung der Träger gespült und elektrochemisch anodisiert wird.

8. Verfahren nach den Ansprüchen 1 bis 7, dadurch gekennzeichnet, daß die frequenzmäßig umzusetzenden Spannungen im Bereich von 1 bis 380 Volt, bei Frequenzen im Bereich größer/gleich 50 und bis zu 300 Hz liegen und daß die an den Elektroden anliegenden Spannungen 20 bis 50 V, insbesondere 35 V, betragen.

9. Verfahren nach den Ansprüchen 1 bis 8, dadurch gekennzeichnet, daß am Anfang und/oder am Ende der elektrochemischen Aufrauhung des Trägers eine elektrolytische Behandlung des Trägers mit Gleichstrom erfolgt.

10. Vorrichtung zur Durchführung des Verfahrens nach den Ansprüchen 1 bis 9, dadurch gekennzeichnet, daß Elektroden (3, 4, 5) in dem Elektrolytbad (1) mit der Sekundärseite eines ersten Drehstromtransformators (6) verbunden sind, dessen Primärseite über einen Drehstromfrequenzumsetzer (7) über Regeltransformatoren an einen Leistungstransformator für Drehstrom angeschlossen ist.

11. Vorrichtung nach Anspruch 10, dadurch gekennzeichnet, daß der Drehstromfrequenzumsetzer (7) die Netzfrequenz des Drehstroms in einem Bereich von größer/gleich 50 bis 300 Hz, bei einer Spannung zwischen 1 bis 380 V für die einzelnen Phasen des Drehstroms umsetzt, die über Leitungen (L1 , L2, L3) eingespeist werden.

12. Vorrichtung nach den Ansprüchen 10 und 11, dadurch gekennzeichnet, daß der Drehstromtransformator (6) in Stern- oder Dreieckschaltung geschaltet ist.

13. Vorrichtung nach den Ansprüchen 10 bis 12, dadurch gekennzeichnet, daß weitere Elektroden (8, 9, 10) in einem Elektrolytbad (11) mit der Sekundärseite eines zweiten Drehstromtransformators (13) verbunden sind, dessen Primärseite über einen Drehstrom-Regel-(12) und einen Leistungstransformator an Drehstrom angeschlossen ist und daß der zweite Drehstromtransformator (13) in Stern- oder Dreieckschaltung geschaltet ist.

14. Vorrichtung nach Anspruch 13, dadurch gekennzeichnet, daß die weiteren Elektroden (8, 9, 10) am Anfang und/oder am Ende des Elektrolytbades (11) angeordnet sind und daß dem Drehstrom-Regeltransformator (12) Drehstrom mit Netzfrequenz über Leitungen (L1, L2, L3) eingespeist wird.

15. Vorrichtung zur Durchführung des Verfahrens nach den Ansprüchen 1 bis 9, dadurch gekennzeichnet, daß je ein Elektrodenpaar (14, 15; 16, 17; 18, 19) in einem Elektrolytbad (20) mit der Sekundärseite eines Wechselstromtransformators (21; 22; 23) verbunden ist und daß die Primärseite jedes Wechselstromtransformators über einen Wechselstromfrequenzumsetzer (24; 25; 26) an Wechselstrom angeschlossen ist.

16. Vorrichtung nach Anspruch 15, dadurch gekennzeichnet, daß jeder der Wechselstromfrequenzumsetzer (24; 25; 26) in einem Frequenzbereich größer/gleich 50 Hz bis 300 Hz, bei einer Spannung von 1 bis 380 Volt des Wechselstroms arbeitet.

17. Vorrichtung nach Anspruch 16, dadurch gekennzeichnet, daß weitere Elektrodenpaare (27, 28; 29, 30) in einem Elektrolytbad (31) mit den Sekundärseiten von Wechselstromtransformatoren (32; 33) verbunden sind, deren Primärseiten über Wechselstrom-Regeltransformatoren (34; 35) an Wechselstrom angeschlossen sind.

18. Vorrichtung nach Anspruch 17, dadurch gekennzeichnet, daß die weiteren Elektrodenpaare (27, 28; 29, 30) am Anfang und/oder am Ende des Elektrolytbades (31) angeordnet sind und daß den Wechselstrom-Regeltransformatoren (34; 35) Wechselstrom mit Netzfrequenz eingespeist wird.

## Claims

1. A process for roughening a substrate for photosensitive layers, the surface of which substrate is roughened mechanically and subsequently electrochemically in an aqueous electrolyte bath by applying a three-phase or alternating current to the electrodes opposite the substrate, wherein the frequency of the three-phase or alternating current is chosen in the range of greater than/equal to 50 Hz up to 300 Hz and the frequency is adjusted higher with increasing rate of conveyance of the substrate through the electrolytic bath.

2. The process as claimed in claim 1, wherein the substrate is moved through the electrolytic bath at a constant rate of between 50 and 150 m/min, and the three-phase or alternating current frequency is chosen such that a spacing t of the electrical cross-strokes on the substrate surface, which are formed in step with the changes in polarity of the three-phase or alternating current, is less than/equal to 15 mm.

3. The process as claimed in claim 2, wherein the spacing t of the electrical cross-strokes on the substrate surface is chosen in the range from 3 to 15 mm in accordance with the relationship t = v/f, the rate of conveyance of the substrate v being in mm/sec and the three-phase or alternating current frequency f being in Hz (1/sec).

4. The process as claimed in claim 3, wherein the spacing t of the electrical cross-strokes on the substrate surface is chosen as less than/equal to 6 mm in the case of a three-phase or alternating current frequency of 300 Hz.

5. The process as claimed in claims 1 to 4, wherein the current density of the electrodes, which dip into the aqueous electrolytic bath, amounts to 5 to 50 % of the current density of the electrodes which are operated with a three-phase or alternating current frequency of 50 Hz for the purely electrochemical roughening.

6. The process as claimed in claim 5, wherein the current density of the electrodes, which dip into the aqueous electrolytic bath, amounts to 10 to 20 % of the current density of the electrodes which are operated with a three-phase or alternating current frequency of 50 Hz for the purely electrochemical roughening, and the first-mentioned current density amounts to 250 to 1400 A/m².

7. The process as claimed in claims 1 to 6, wherein after the electrochemical roughening without intermediate pickling the substrate is rinsed and electrochemically anodized.

8. The process as claimed in claims 1 to 7, wherein the voltages to be transformed in terms of frequency lie in the range from 1 to 380 volt in the case of frequencies in the range of greater than/equal to 50 and up to 300 Hz, and the voltages applied to the electrodes amount to 20 to 50 V, especially 35 V.

9. The process as claimed in claims 1 to 8, wherein at the start and/or at the end of the electrochemical roughening of the substrate an electrolytic treatment of the substrate is done with direct current.

10. An apparatus for carrying out the process as claimed in claims 1 to 9, wherein electrodes (3, 4, 5) in the electrolytic bath (1) are connected to the secondary side of a first three-phase transformer (6), whose primary side is connected via a three-phase frequency converter (7) via regulating transformers to a power transformer for three-phase current.

11. The apparatus as claimed in claim 10, wherein the three-phase frequency converter (7) transforms the line frequency of the three-phase current in a range from greater than/equal to 50 to 300 Hz, at a voltage between 1 to 380 V for the individual phases of the three-phase current, which are supplied via leads (L1, L2, L3).

12. The apparatus as claimed in claims 10 and 11, wherein the three-phase transformer (6) is wired up in a star or delta connection.

13. The apparatus as claimed in claims 10 to 12, wherein further electrodes (8, 9, 10) are connected in an electrolytic bath (11) to the secondary side of a second three-phase transformer (13), whose primary side is connected to three-phase current via a three-phase regulating transformer (12) and a power transformer, and the second three-phase transformer (13) is wired up in a star or delta connection.

14. The apparatus as claimed in claim 13, wherein the further electrodes (8, 9, 10) are arranged at the beginning and/or at the end of the electrolytic bath (11), and the three-phase regulating transformer (12) is supplied with three-phase current at line frequency via leads (L1, L2, L3).

15. An apparatus for carrying out the process as claimed in claims 1 to 9, wherein one pair each of electrodes (14, 15; 16, 17; 18, 19) is connected in an electrolytic bath (20) to the secondary side of an alternating-current transformer (21; 22; 23), and the primary side of each alternating-current transformer is connected to alternating current via an alternating-current frequency converter (24; 25; 26).

16. An apparatus as claimed in claim 15, wherein each of the alternating-current frequency converters (24; 25; 26) operates in a frequency range of greater than/euqal to 50 Hz up to 300 Hz at a voltage of from 1 to 380 volt of the alternating current.

17. The apparatus as claimed in claim 16, wherein further pairs of electrodes (27, 28; 29, 30) are connected in an electrolytic bath (31) to the secondary sides of alternating-current transformers (32, 33) whose primary sides are connected to alternating current via alternating-current regulating transformers (34; 35).

18. The apparatus as claimed in claim 17, wherein the further pairs of electrodes (27, 28; 29, 30) are arranged at the beginning and/or at the end of the electrolytic bath (31) and alternating current at line frequency is fed to the alternating-current regulating transformers (34; 35).

## Revendications

1. Procédé de grainage d'un support pour des couches photosensibles dont la surface est grattée mécaniquement et ensuite attaquée par voie électrochimique dans un bain d'électrolyte aqueux en appliquant un courant alternatif triphasé ou monophasé aux électrodes situées en regard du support, caractérisé en ce que la fréquence du courant triphasé ou monophasé est choisie entre 50 Hz et 300 Hz et que la fréquence est augmentée avec l'accroissement de la vitesse de transport du support dans le bain d'électrolyte.

2. Procédé selon la revendication 1, caractérisé en ce que le support est déplacé à travers le bain d'électrolyte à une vitesse constante comprise entre 50 et 150 m/min et que la fréquence du courant alternatif triphasé ou monophasé est choisie de sorte qu'une distance t des sections électriques sur la surface du support qui sont formées à la cadence des changements de polarité du courant triphasé ou monophasé soit inférieure ou égale à 15 mm.

3. Procédé selon la revendication 2, caractérisé en ce que la distance t des sections électriques sur la surface du support, exprimée selon la relation t = v/f, la vitesse de transport de support v étant exprimée en mm/sec et la fréquence du courant triphasé ou monophasé f en hertz (1/sec), est choisie dans la gamme comprise entre 3 et 15 mm.

4. Procédé selon la revendication 3, caractérisé en ce que la distance t des section électriques sur la surface du support pour une fréquence de courant triphasé ou monophasé de 300 Hz est choisie inférieure ou égale à 6 mm.

5. Procédé selon l'une quelconque des revendications 1 à 4, caractérisé en ce que la densité de courant des électrodes qui plongent dans le bain d'électrolyte aqueux représente 5 à 50 % de la densité de courant des électrodes qui sont utilisées pour le grainage électrochimique pur avec une fréquence de courant triphasé ou monophasé de 50 Hz.

6. Procédé selon la revendication 5, caractérisé en ce que la densité de courant des électrodes qui plongent dans le bain d'électrolyte aqueux représente 10 à 20 % de la densité de courant des électrodes qui sont utilisées pour le grainage électrochimique pur avec une fréquence de courant triphasé ou monophasé de 50 Hz, et que la densité de courant mentionnée en premier est de 250 à 1400 A/m².

7. Procédé selon l'une quelconque des revendications 1 à 6, caractérisé en ce qu'après le grainage électrochimique le support est rincé sans décapage intermédiaire et est anodisé par voie électrochimique.

8. Procédé selon l'une quelconque des revendications 1 à 7, caractérisé en ce que les tensions à transformer en fonction de la fréquence sont de 1 à 380 volts pour un domaine de fréquence compris entre 50 et 300 Hz et que les tensions présentes sur les électrodes sont de 20 à 50 V, et particulièrement 35 V.

9. Procédé selon l'une quelconque des revendications 1 à 8, caractérisé en ce que, au début et/ou à la fin du grainage électrochimique du support, un traitement électrochimique du support est réalisé avec un courant continu.

10. Dispositif pour la mise en oeuvre du procédé selon les revendications 1 à 9, caractérisé en ce que des électrodes (3, 4, 5) dans le bain d'électrolyte (1) sont reliées au secondaire d'un premier transformateur à courant triphasé (6) dont le primaire est relié, par l'intermédiaire d'un convertisseur de fréquence triphasée (7) et de transformateurs de réglage, à un transformateur de puissance pour courant triphasé.

11. Dispositif selon la revendication 10, caractérisé en ce que le convertisseur de fréquence triphasée (7) convertit la fréquence de réseau du courant triphasé dans un domaine compris entre 50 et 300 Hz, à une tension comprise entre 1 et 380 V pour les phases individuelles du courant triphasé qui sont alimentées par des conducteurs (L1, L2, L3).

12. Dispositif selon les revendications 10 et 11, caractérisé en ce que le transformateur à courant triphasé (6) est branché en étoile ou en triangle.

13. Dispositif selon les revendications 10 à 12, caractérisé en ce que des électrodes supplémentaires (8, 9, 10) sont reliées dans un bain d'électrolyte (11) avec le secondaire d'un deuxième transformateur à courant triphasé (13) dont le primaire est relié au courant triphasé par l'intermédiaire d'un transformateur de réglage à courant triphasé (12) et d'un transformateur de puissance et que le deuxième transformateur à courant triphasé (13) est branché en étoile ou en triangle.

14. Dispositif selon la revendication 13, caractérisé en ce que des électrodes supplémentaires (8, 9, 10) sont disposées au début et/ou à l'extrémité du bain d'électrolyte (11) et que le transformateur de réglage à courant triphasé (12) est alimenté à la fréquence du réseau par l'intermédiaire de conducteurs (L1, L2, L3).

15. Dispositif pour la mise en oeuvre du procédé selon les revendications 1 à 9, caractérisé en ce que chaque paire d'électrodes (14, 15 ; 16, 17 ; 18, 19) dans un bain d'électrolyte (20) est reliée au secondaire d'un transformateur à courant alternatif monophasé (21 ; 22 ; 23) et que le primaire de chaque transformateur à courant monophasé est relié au courant alternatif par l'intermédiaire d'un convertisseur monophasé de fréquence (24 ; 25 ; 26).

16. Dispositif selon la revendication 15, caractérisé en ce que chacun des convertisseurs monophasés de fréquence (24 ; 25 ; 26) fonctionne dans un domaine de fréquence de 50 Hz à 300 Hz à une tension alternative de 1 à 380 volts.

17. Dispositif selon la revendication 16, caractérisé en ce que des paires d'électrodes supplémentaires (27, 28, 29, 30) dans un bain d'électrolyte (31) sont reliées au secondaire de transformateurs à courant alternatif monophasé (32 ; 33) dont les primaires sont reliés au courant alternatif par l'intermédiaire de transformateurs de réglage à courant alternatif monophasé (34 ; 35).

18. Dispositif selon la revendication 17, caractérisé en ce que des paires d'électrodes supplémentaires (27, 28, 29, 30) sont disposées au début et/ou à l'extrémité du bain d'électrolyte (31) et que du courant alternatif à la fréquence du réseau est envoyé aux transformateurs de réglage à courant alternatif monophasé (34 ; 35).
